# FASCICULE DE BREVET EUROPEEN

(11) **EP 1 432 859 B1**
(45) Date de publication et mention de la délivrance du brevet: **12.03.2008**
(21) Numéro de dépôt: 02800633.6
(22) Date de dépôt: 04.10.2002
(51) Int. Cl.: D04B 21/12

(54) **RENFORT DE PAROI EN TRICOT TRIDIMENSIONNEL ET AJOURE**
DREIDIMENSIONALE FILETWARE ALS WANDVERSTÄRKUNG
THREE-DIMENSIONAL FILET STITCH FABRIC WALL REINFORCEMENT

(30) Priorité: 05.10.2001 FR 0112998
(43) Date de publication de la demande: 30.06.2004
(73) Titulaire: SOFRADIM PRODUCTION, 01600 Trévoux (FR)
(72) Inventeur: ORY, Francois Régis, F-69270 Fontaines Saint Martin (FR); THERIN, Michel, F-69004 Lyon (FR); MENEGHIN, Alfredo, F-69480 Anse (FR)
(74) Mandataire: Brédeville, Odile Marie
(86) Numéro de dépôt international: PCT/FR2002/003397
(87) Numéro de publication internationale: WO 2003/031709

(56) Documents cités:
- EP-A- 1 055 757
- WO-A-01/15625
- WO-A-98/14134
- WO-A-98/49967
- FR-A- 2 779 937

## Description

L'invention est relative à un renfort de paroi en tricot tridimensionnel et ajouré utile, par exemple en chirurgie pariétale et/ou viscérale, mais pouvant être appliqué à d'autres domaines de la chirurgie.

On connaît déjà, par la demande de brevet français FR-A-2 779 937, un tricot ajouré formé par des monofilaments en un matériau polymère biocompatible, tel que polyester, polyamide ou polypropylène, travaillés selon une armure à mailles ouvertes non bloquées formant, dans les nappes constituant les parois, respectivement avant et arrière du tricot, une multitude d'alvéoles de forme sensiblement polygonale. Ces alvéoles confèrent au tricot un comportement dynamométrique équilibré, c'est-à-dire offrant sensiblement les mêmes résistances à l'allongement et les mêmes possibilités de retour élastique au moins selon les deux directions principales, à savoir en long et en travers.

En pratique, la ou les nappes constituant la paroi avant du tricot est liée à la ou les nappes constituant la paroi arrière par un entretoisement composé d'une ou plusieurs nappes dont les mailles prises avec les mailles des parois avant et arrière sont reliées par de longs flottés, voir WO-A- 9 849 967.

Il se révèle que, dans ce type de tricot, les flottés de l'entretoisement atténuent les caractéristiques d'élasticité et de résistance, de manière différente dans les deux directions principales, et affectent donc défavorablement l'isoélasticité recherchée.

De plus, la présence de cette ou de ces nappes de liaison augmente la masse surfacique du tricot et tend, si elles sont réalisées par des monofilaments, à diminuer la conformabilité et la souplesse du tricot, alors même que la chirurgie réparatrice pariétale désire, au contraire, des tricots souples, poreux et de faible masse surfacique.

La présente invention a pour objet de fournir un renfort de paroi remédiant à ces inconvénients et dont le tricot présente, en long et en travers, les mêmes caractéristiques de résistance et d'élasticité, tout en améliorant sa souplesse et sa conformabilité, sans affecter sa faible densité et sa forte porosité.

A cet effet, dans le renfort de paroi selon l'invention, l'entretoisement des nappes formant, respectivement la paroi avant et la paroi arrière du tricot, est assuré par les monofilaments de l'une des nappes composant l'une des parois du renfort, chacun de ces monofilaments formant, après un nombre constant de rangées de mailles dans sa nappe, une maille avec l'une des mailles de l'une des nappes de l'autre paroi du tricot.

Ainsi, c'est par exemple l'une des deux nappes composant la paroi avant qui comporte, à intervalle régulier, des mailles se prenant avec les mailles de l'une des nappes de la paroi arrière, pour assurer la liaison et le maintien des deux parois.

Avec cet agencement, non seulement, il n'existe aucune nappe complémentaire entre les nappes formant les parois avant et arrière, mais en plus il n'existe plus de flottés entre ces deux nappes, flottés qui, possédaient une capacité d'allongement plus limitée que la structure maillée obtenue.

En outre, chaque tronçon de monofilament qui s'étend entre la maille formée dans la paroi avant et la maille formée dans la paroi arrière assure une excellente tenue de ces deux parois en raison de sa nervosité ou rigidité et permet ainsi de limiter le nombre de mailles formant entretoise en évitant d'influencer les caractéristiques dynamiques du renfort obtenu.

L'invention sera mieux comprise à l'aide de la description qui suit en référence au dessin schématique annexé représentant une forme de réalisation d'un renfort de paroi tricoté selon l'invention.

Figure 1 est une vue partielle, de côté, en coupe transversale représentant un tricot à entretoisement par une nappe intermédiaire,

Figure 2 est une vue de côté en coupe transversale du tissu selon l'invention,

Figures 3a et 3b représentent, pour une forme d'exécution du tricot selon l'invention, le graphique de liage des deux nappes constituant, respectivement, la paroi arrière et la paroi avant

Figure 4 est une image de face d'un tricot selon l'invention, prise par microscopie électronique à balayage avec un agrandissement de 20.

Aux figures 1 et 2, les colonnes de mailles AV et AR schématisent chacune les deux nappes de mailles formées, sur un métier Rachel à double fonture, par des monofilaments d'un matériau bio compatible et, par exemple, des monofilaments de polypropylène.

A la figure 1, la liaison entre les parois avant et arrière est assurée par une nappe intermédiaire N, formant alternativement, toutes les six rangées, une maille m1 sur l'une des nappes de la paroi arrière du tricot, puis une maille m2 sur l'une des nappes de la paroi avant, avant de former un flotté F sur les six mailles suivantes jusqu'à la réalisation de la maille m1 suivante.

Bien entendu, cette liaison est réalisée dans différentes colonnes du tricot et, par exemple, toutes les deux colonnes, avec un décalage des rangées dans lesquelles les boucles m1, m2 sont formées.

Cette figure 1 représente la structure actuelle des renforts tricotés et met en évidence que, lors de l'extension des nappes, les longs flottés F ont peu de possibilité de suivre le mouvement d'allongement, et en tous cas moins qu'une maille dont la boucle peut se fermer pour rendre du fil, et contribuent donc à modifier les caractéristiques dynamométriques du renfort.

La figure 2, qui correspond au tricot selon l'invention, montre que la liaison des parois avant AV et arrière AR est assurée, par exemple toutes les deux colonnes et toutes les six rangées, par l'un des monofilaments 2 constituant l'une des deux nappes de l'une des parois et, par exemple, de la paroi avant AV, ce monofilament venant former une maille M sur une maille de l'une des deux nappes composant la paroi arrière AR. Grâce à cela, et excepté les tronçons 2a de monofilament 2 s'étendant entre les deux parois du tricot, il n'existe aucun autre élément, tel que flotté, entre ces deux parois.

Il en résulte que, en cas d'extension et voire même de retour élastique, les structures maillées de chacune des deux parois AV et AR ne sont pas entravées par des fils de flottés, et que les tronçons 2a de liage, disposés transversalement, sont plus à même à suivre les mouvements en tolérant le serrage ou le desserrage des mailles qu'ils relient entre les deux parois.

Les figures 3a et 3b représentent les grilles de liage des deux nappes constituant, respectivement la paroi arrière et la paroi avant d'un tricot selon l'invention réalisé selon le barème ci-dessous.
paroi avant :
   nappe a) 0.1.1.1 /1.2.2.2/3.4.4.4/5.4.4.4/4.3.3.3/2.1.1.1//
   nappe b) 5.4.4.4/4.3.3.3/2.1.1.1/0.1.2.1/1.2.2.2/3.4.4.4//
paroi arrière :
   nappe c) 4.4.5.4/4.4.4.3/3.3.2.1 /1.1.0.1 /1.1.1.2/2.2.3.4//
   nappe d) 1.1.0.1 /1.1.1.2/2.2.3.4/4.4.5.4/4.4.4.3/3.3.2.1 //

Ce tricot est réalisé avec des monofilaments en polypropylène ayant une dimension comprise entre 0,07 et 0,14 millimètre et, de préférence, 0,08 ou 0,10 millimètre, dimension combinant parfaitement finesse, résistance et nervosité. Les filaments sont travaillés suivant une armure de type Atlas formant localement une maille M sur certaines aiguilles de la structure arrière, simultanément à la formation sur ces aiguilles de mailles m3 constituant l'une des deux nappes de la paroi arrière.

Cette armure permet de réaliser le tricot apparaissant sur l'agrandissement de la figure 4 ou M représente la maille venant d'une nappe avant AV et formant une double maille avec une maille m3 de l'une des nappes de la paroi arrière AR, disposée en premier plan.

Cette image montre bien que, grâce aux alvéoles de forme générale polygonale définies par les mailles des différentes nappes le tricot présente une structure ajourée ayant une forte porosité avec une faible densité. Elle montre aussi que, grâce à leur répartition sur les côtés des polygones, les mailles ouvertes non bloquées donnent au tricot sensiblement les mêmes possibilités de déformation en long et en travers, correspondant sur la figure 4 aux directions, respectivement, verticale et transversale.

## Revendications

1. Renfort de paroi en tricot tridimensionnel et ajouré, réalisé avec des monofilaments en un matériau bio compatible, travaillés selon une armure à mailles ouvertes non bloquées formant, dans les nappes constituant les parois, respectivement avant et arrière du tricot, des alvéoles de forme sensiblement polygonale conférant à ce tricot et au moins dans deux directions perpendiculaires des comportements dynamométriques sensiblement équilibrés, lesdites nappes des parois avant et arrière étant reliées par un entretoisement, **caractérisé en ce que** l'entretoisement est assuré par les monofilaments (2) de l'une des nappes composant l'une des parois (AV et AR) du renfort, chacun de ces monofilaments formant, après un nombre constant de rangées de mailles dans sa nappe, une maille (M) avec l'une des mailles (m3) de l'une des nappes de l'autre paroi (AR et AV) du tricot.

2. Renfort de paroi selon la revendication 1, **caractérisé en ce que** ses parois, respectivement, avant (AV) et arrière (AR) sont formées, chacune, par deux nappes de monofilaments tricotées selon le barème ci-dessous.
paroi avant :
nappe a) 0.1.1.1/1.2.2.2/3.4.4.4/5.4.4.4/4.3.3.3/2.1.1.11//
nappe b) 5.4.4.414.3.3.3/2.1.1.1 /0.1.2.1 /1.2.2.2/3.4.4.4//
paroi arrière :
nappe c) 4.4.5.4/4.4.4.3/3.3.2.1 /1.1.0.1 /1.1.1.2/2.2.3.4//
nappe d) 1.1.0.111.1.1.2/2.2.3.4l4.4.5.4/4.4.4.3/3.3.2.1//

3. Renfort de paroi selon la revendication 2, **caractérisé en ce que** les monofilaments (2) utilisés sont en polypropylène et ont une dimension comprise entre 0,07 et 0,14 millimètre.

4. Renfort de paroi selon la revendication 2, **caractérisé en ce que** les monofilaments (2) utilisés sont en polypropylène et ont une dimension de 0,10 millimètre.

## Claims

1. A three-dimensional open-worked fabric wall reinforcement produced with monofilaments consisting of a biocompatible material, worked in a weave with open unblocked meshes forming, in the laps respectively forming the front and rear walls of the fabric, cells of substantially polygonal shape giving this fabric substantially balanced dynamometric behaviors at least in two perpendicular directions, said laps of the front and rear walls being connected by means of a bracing, **characterized in that** the bracing is ensured by the monofilaments (2) of one of the laps composing one of the walls (AV and AR) of the reinforcement, each of these monofilaments forming, after a constant number of rows of meshes in its lap, a mesh (M) with one of the meshes (m3) of one of the laps of the other wall (AR and AV) of the fabric.

2. The wall reinforcement as claimed in claim 1, **characterized in that** its respectively front (AV) and rear (AR) walls are each formed by two laps of scale:
Front wall:
lap a) 0.1.1.1/1.2.2.2/3.4.4.4/5.4.4.4/4.3.3.3/2.1.1.1//
lap b) 5.4.4.4/4.3.3.3/2.1.1.1/0.1.2.1/1.2.2.2/3.4.4.4//
Rear wall:
lap c) 4.4.5.4/4.4.4.3/3.3.2.1/1.1.0.1/1.1.1.2/2.2.3.4//
lap d) 1.1.0.1/1.1.1.2/2.2.3.4/4.4.5.4/4.4.4.3/3.3.2.1//

3. The wall reinforcement as claimed in claim 2, **characterized in that** the monofilaments (2) used consist of polypropylene and have a dimension of between 0.07 and 0.14 millimeters.

4. The wall reinforcement as claimed in claim 2, **characterized in that** the monofilaments (2) used consist of polypropylene and have a dimension of 0.10 millimeters.

## Patentansprüche

1. Wandverstärkung aus einem dreidimensionalen und durchbrochenen Gewirk, das mit Monofilamenten aus einem biokompatiblen Material gefertigt ist, die gemäß einer Bindung mit nicht festgelegten offenen Maschen verarbeitet sind, die in den Fadenlagen, die die vordere bzw. hintere Wand des Gewirkes darstellen, Waben von etwa polygonaler Form bilden, die diesem Gewirk und zumindest in zwei senkrechten Richtungen etwa ausgeglichene dynamometrische Eigenschaften verleihen, wobei die Fadenlagen der vorderen und hinteren Wand durch eine Verstrebung miteinander verbunden sind, **dadurch gekennzeichnet, dass** die Verstrebung durch die Monofilamente (2) der einen Fadenlage, die die eine Wand (vordere (AV) bzw. hintere (AR)) der Verstärkung bildet, gewährleistet ist, wobei jedes dieser Monofilamente nach einer konstanten Anzahl von Maschenreihen in seiner Fadenlage eine Masche (M) mit einer der Maschen (m3) der Fadenlage der anderen Wand (AR bzw. AV) des Gewirkes bildet.

2. Wandverstärkung nach Anspruch 1, **dadurch gekennzeichnet, dass** ihre vordere (AV) bzw. hintere (AR) Wand jeweils aus zwei Fadenlagen von Monofilamenten gebildet sind, die gemäß dem nachfolgenden Schema gewirkt sind:
Vordere Wand:
Padenlage a) 0.1.1.1/1.2.2.2/3.4.4.4/5.4.4.4/4.3.3.3/2.1.1.1//
Padenlage b) 5.4.4.4/4.3.3.3/2.1.1.1/0.1.2.1/1.2.2.2/3.4.4.4//
Hintere Wand:
Fadenlage c) 4.4.5.4/4.4.4.3/3.3.2.1/1.1.0.1/1.1.1.2/2.2.3.4//
Fadenlage d) 1.1.0.1/1.1.1.2/2.2.3.4/4.4.5.4/4.4.4.3/3.3.2.1//

3. Wandverstärkung nach Anspruch 2, **dadurch gekennzeichnet, dass** die verwendeten Monofilamente (2) aus Polypropylen sind und eine Abmessung im Bereich von 0,07 bis 0,14 Millimeter aufweisen.

4. Wandverstärkung nach Anspruch 2, **dadurch gekennzeichnet, dass** die verwendeten Monofilamente (2) aus Polypropylen sind und eine Abmessung von 0,10 Millimeter aufweisen.
